# EUROPÄISCHE PATENTSCHRIFT

(11) **EP 0 692 328 B1**
(45) Veröffentlichungstag und Bekanntmachung des Hinweises auf die Patenterteilung: **08.03.2000**
(21) Anmeldenummer: 95810391.3
(22) Anmeldetag: 13.06.1995
(51) Int. Cl.: B22D 1/00, C22C 1/00

(54) **Verfahren zur Herstellung von Formgussteilen aus Aluminiumlegierungen**
Process for manufacturing of cast articles, made from aluminium alloys
Procédé pour la fabrication de pièces moulées, en alliage d'aluminium

(30) Priorität: 14.06.1994 DE 4420533
(43) Veröffentlichungstag der Anmeldung: 17.01.1996
(73) Patentinhaber: SALZBURGER ALUMINIUM AKTIENGESELLSCHAFT, A-5651 Lend (AT)
(72) Erfinder: Altenpohl, Dieter G., Prof., Dr., CH-8706 Feldmeilen (CH)
(74) Vertreter: Peege, Klaus

(56) Entgegenhaltungen:
- EP-A- 0 513 523
- EP-A- 0 518 815
- EP-A- 0 554 808

## Beschreibung

Die Erfindung betrifft ein Verfahren zur Herstellung von Formgussteilen aus Aluminiumlegierungen.

In neuerer Zeit besteht das Postulat, zukünftig Automobile werkstoffmässig so auszugestalten, dass diese bei Verschrottung mit 90% ihres Materialanteiles rezyklierbar sind. Im Zug der Verschrottung fällt neben anderen Werkstoffen Aluminium in Haufwerken inhomogener Legerungszusammensetzung - sogenannter Mischschrott - aus Blechen und Profilen (Knetlegierungen) und Gussteilen (Gusslegierungen) an, der so aufzubereiten ist, dass er als Sekundärmetall, d.h. Ausgangswerkstoff wieder für eine weite Palette von Press-, Walz- und Gussprodukten in Betracht kommt. Bisan nicht in Betracht gekommen ist der Einsatz von Sekundärmetall der vorstehend beschriebenen Art zur Herstellung gegossener Sicherheitsteile. Dies liegt darin begründet, dass das Sekundärmetall nicht tolerierbare Gehalte an Eisen aufweist, die den Forderungen an Sicherheitsgussteile, nämlich Porenfreiheit und hohe Duktilität, entgegenstehen. Normalerweise sind für Sicherheitsgussteile Eisengehalte von 0,1% Fe bis 0,2% Fe, vorzugsweise 0,13% Fe bis 0,18% Fe tolerierbar, der Eisengehalt von Sekundärmetall liegt jedoch deutlich darüber. Dagegen behilft man sich in herrschender Praxis damit, dass man dem Sekundärmetall sogenanntes Primär- oder Frischmetall in Mengen beifügt, bis Eisen, Wasserstoff und Oxide bzw. andere metallische und nichtmetallische Verunreinigungen auf tiefe Mengenanteile gesenkt sind. Bezüglich Sicherheitsteilen ist also der Kreislauf von Aluminiumsekundärmetall nicht geschlossen, weil ständig zu dem genannten Zweck Primärmetall zugegeben werden muss.

Aufgabe der vorliegenden Erfindung ist die Entwicklung eines Verfahrens zur Herstellung porenfreier Gussteile hoher Duktilität aus Aluminium-Sekundärmetall mit einem Eisengehalt bis 1% und diese Aufgabe wird erfindungsgemäss vermittels der Merkmale des Patentanspruches 1 gelöst. Vorteilhafte Ausgestaltungen des Verfahrens nach Patentanspruch 1 kennzeichnen die Gegenstände der dem Patentanspruch 1 folgenden Ansprüche.

Das erfindungsgemässe Verfahren ist im wesentlichen zweigeteilt, indem in einem ersten Verfahrensschritt Aluminium-Schrott aufzubereiten und zu einem Rohling z.B. einem Strang zu vergiessen ist (erste Erstarrung), woraus in einem zweiten Schritt der Formkörper hergestellt wird. Dazu wird der Rohling teilweise aufgeschmolzen, durch Anwendung von Druck zum Fliessen gebracht, unter Druck in ein formgebendes Werkzeug eingetragen, indem er wieder erstarrt (zweite Erstarrung).

Als Ausgangsmaterial kommt Aluminium-Schrott in Anwendung, der sich aus Guss- oder Knetlegierungen oder Mischungen davon zusammensetzen kann. Bei breitem Erstarrungsintervall kann der Eisengehalt des Schrottes bis zu 1.0% betragen. Aluminium-Schrott mit Eisengehalten dieser Grössenordnung und anderen Verunreinigungen fällt beispielsweise aus Automoboilschredder-Anlagen an. Bei der Schrottaufbereitung zu Sekundärmetall sind für den erfindungsgemässen Zweck, d.h. eines gegen Verunreinigungen unempfindliches Gussgefüges, folgende Bedingungen einzuhalten bzw. zu erfüllen. Zu erzeugen ist zunächst ein Metall mit einem sehr feinen Korn mit Korndurchmessern von durchschnittlich 0,02 mm und nicht über 0,3 mm, vorzugsweise im Bereich von 0,03 mm bis 0,15 mm. Bevorzugt ist diese Kornfeinung mit Bor-Titan-Vorlegierungen vorzunehmen. Bei Vergiessen der korngefeinten Sekundärmetall-Schmelze zu einem Rohling, bevorzugt einem Strang, ist auf einen Erstarrungsablauf abzustellen, der ein Wachstum von Kristallen von einer gekühlten oder wärmeleitenden Wand ausgehend ausschliesst oder weitgehend unterdrückt. Diese Art Erstarrungsablauf kann durch rasche Bewegung der Schmelze vor der Erstarrungsfront erreicht werden, wobei die Bewegung durch mechanisches oder elektromagnetisches Rühren erfolgen kann. Ferner muss die überwiegende Mehrzahl (ca. über 90%) der abschliessend entstandenen Kristalle ("Körner") freischwebend in der Schmelze gewachsen sein. Nach dem ersten Verguss mit Erstarrung (erste Erstarrung), d.h. Guss zu einem Rohling, ist ein Gussgefüge gefordert, dessen einzelne Kristalle von einer Restschmelze teilweise umhüllt sind, wobei diese Umhüllung eine Filmstärke von mindestens einem Micron aufweist. In diesem Zusammenhang ist eine niedrige Giesstemperatur (maximal 20°C über Liquidustemperatur) bevorzugt. Werden als Rohlinge Stränge gegossen, die zur Herstellung eines Gussteiles vereinzelt werden, so haben sich Stränge mit Querschnitten bis 200 cm² als vorteilhaft erwiesen.

Vor der endgültigen Formgebung aus dem Rohling ist zum zweiten Verfahrensschritt gehörend jeder Rohling einer besonderen Wärmebehandlung zu unterziehen, bei der sich die Konturen der Mischkristalle (Gusskörner) bei angeschmolzenen Korngrenzen runden und in ihrer Grösse (Durchmesser) um mindestens 20% und höchstens 70% wachsen und sie werden dabei von der Restschmelze gesamthaft umhüllt, dies als entscheidende Voraussetzung für die Tixotropie. Diese Wärmebehandlung wird bevorzugt unmittelbar vor der endgültigen Formgebung vorgenommen, indem ein Rohling auf eine Temperatur zwischen Solidus- und Liquidustemperatur, vorzugsweise nahe der Solidustemperatur z.B. induktiv angewärmt und mit der Anwärmtemperatur einem Druck unterworfen wird, wobei die Unterdrucksetzung zur endgültigen Formgebung in einer Druckgussmaschine erfolgen kann. Erfolgt die Verpressung durch Hochdruckgiessen, d.h. vermittels einer sogenannten Kaltkammermaschine, so wird der angewärmte Rohling in deren Füllkammer eingebracht und mit dem Füllkolben mit einem Druck der Höhe beaufschlagt, dass der Rohling auf Grund seiner tixotropen Fliessfähigkeit oder seines Fliessverhaltens als Metall in teigiger Form fliesst und dabei aus der Füllkammer durch eine Verengung oder einen Zuflusskanal, zum Formhohlraum dort ein Fertigteil bildend (zweite Erstarrung), durchtritt. Dabei wird in der Verengung die oberflächliche Oxidschicht des Rohlings zusammen mit einem Pressrest zurückgehalten, der vom Fertigteil abgetrennt wird. Im Gegensatz zum konventionellen Hochdruckgiessen, bei dem eine endgültige Formgebung von vollständig erschmolzenem Metall ausgeht, wird erfindungsgemäss von einer Schmelze in Teilerstarrung ausgegangen, indem beim Anpressen des Rohlings 25% - 50% dessen Metallmenge in flüssigem Zustand, Rest fest, sind, bevorzugt ist ca. ein Drittel der Metallmenge in flüssiger Form.

Beim Anwärmen des Rohlings auf eine Temperatur zwischen Solidus- und Liquidustemperatur ist sicherzustellen, dass kein flüssiges Metall an Stirn und Mantelfläche des Rohlings (meist wird zur Bildung von Rohlingen ein Bolzen zu Scheiben vereinzelt) austritt. Hierzu wird, insbesondere wenn der Flüssiganteil über ca. 30% liegt, erfindungsgemäss am Rohling ein Temperaturgradient eingestellt bzw. angewendet, der eine dünne, nicht aufgeschmolzene Oberflächenschicht von maximal einigen mm (0.05 mm bis 3,0 mm, vorzugsweise 0,5 mm bis 1,5 mm) auf Temperaturen unter oder bei der Solidustemperatur den Rohling allseits bedeckend belässt und die somit kühler als der Rest des Rohlings ist. Um diese über einen Querschnitt betrachtet von aussen nach innen steigende Aufheizung (auch tapered heating) zu erreichen, sind mehrere Massnahmen geeignet, wie Kühlung der Oberfläche des Rohling in der Endphase der induktiven Anwärmung durch einen Gasstrom oder durch Verwendung von Kühlflächen.

Beim erfindungsgemäss aufbereiteten und verarbeiteten Metall hat sich gezeigt, dass es für Gussteile, die bestimmte Sicherheitsnormen zu erfüllen haben, brauchbar ist. Erkennbar wurde, dass auch höhere, sonst prohibitive Gehalte an Verunreinigungen tolerabel sind, insbesondere kann ein hoher Eisengehalt bis ca. 1% im Aluminium-Ausgangsmaterial verbleiben, da man auf Grund der zweimaligen Erstarrung, der besonderen Erstarrungsbedingungen und der sehr feinen (kleinen) Korngrössen einen duktilen und hochfesten sowie vergütbaren und auch schweissbaren Aluminium-Formguss herstellen kann, der die geforderten mechanisch-technologischen Eigenschaften von Sicherheitsteilen aus Aluminium erfüllt. Vorstehend ist die Erfindung im Zusammenhang mit reinem Aluminium-Sekundärmetall, d.h. Rücklaufmetall dargestellt, darauf ist die Erfindung jedoch nicht beschränkt. Sie ist auch im beanspruchten Eisenanteilsbereich auf Primärmetall und auf Mischungen aus Sekundär- und Primärmetall anwendbar.

Das erfindungsgemässe Verfahren gestattet auch, eine Beschleunigung von Fertigungsabläufen für Aluminiumguss-Sicherheitsteile, indem konventionelle Druckgussmaschinen (Kaltkammermaschinen) anwendbar werden. Bekannt ist, dass konventioneller Aluminium-Druckguss Eisengehalte im Metall z.B. um 0.4% vorschreibt, um einem Ablegieren der Gussform vorzubeugen. Eisengehalte dieser Grössenordnung (ca. 0,4%) schlossen jedoch die Verwendung so gegossener Formteile als Sicherheitsteile, beispielsweise im Automobil aus. Mit der Forderung nach sehr niedrigen Eisengehalten bestand der Zwang, Sicherheitsteile vermittels Niederdruckgiessmaschinen (bei denen die Problematik des Ablegierens bei niedrigen, d.h. kleiner als 0,4% Eisengehalten nicht auftritt) herzustellen, deren Ausbringung jedoch deutlich tiefer liegt als die der Druckgussmaschinen, d.h. der Kaltkammer-Hochdruckgiessmaschinen. Im übrigen ist bei dieser Verarbeitungsform hauptsächlich Primärmetall statt Sekundärmetall zu verwenden, um tiefe Werte der Verunreinigungen im Metall, inklusive Eisengehalt zu gewährleisten. Das erfindungsgemässe Verfahren beseitigt den Nachteil des Niederdruckgusses, indem Hochdruckguss nun auch zur Verarbeitung von Aluminiumlegierungen mit höheren Eisengehalten zu Sicherheitsteilen anwendbar wird.

Aus der EP-A-0.554.808 A1 ist ein Verfahren zur Herstellung von Formteilen aus einer Aluminiumlegierung mit einem Eisengehalt von 0,3% bis 0,5% als Vormaterial bekannt, bei dem die Aluminiumlegierung in schmelzflüssigen Zustand gebracht mit einer höher als üblichen Menge an Kornfeinungsmittel versetzt, zu einem Rohling vergossen, der Rohling auf eine beliebige Temperatur unterhalb der Solidustemperatur abgekühlt, anschliessend unter Bildung eines tixotropen Schlickers auf eine Temperatur zwischen Solidus- und Liquidustemperatur aufgeheizt, bei dieser Temperatur während einer bestimmten Zeit gehalten und danach einer Formgebungsanlage zugeführt wird. Ziel dieses Verfahrens ist, die Herstellung von Rheovormaterial mit feinkörnigem, homogenem Gefüge zu vereinfachen und wirtschaftlicher zu gestalten.

EP-A-0.513.523 A1 offenbart ein Verfahren zur Herstellung von Formgussteilen aus einer dispersionsgehärteten Aluminiumlegierung, bei dem die Aluminiumlegierung dendritischer Kristallstruktur zu einem Rohling globularer Kristallstruktur vergossen, der Rohling vor Umbildung zum Formgussteil einer Wärmebehandlung bei Temperaturen nahe dem Erstarrungsbereich der Aluminiumlegierung, zum Zwecke der Umwandlung der globularen Kristallstruktur der Metallegierung in eine teigige Form, unterworfen, und anschliessend unter Anwendung von Druck verflüssigt und unter Bildung eines Formgussteiles vergossen wird.

Die bekannten Verfahren sind nicht geeignet, Aluminiumlegierungen mit hohen Eisengehalten zur Herstellung porenfreier Gussteile hoher Duktilität einzusetzen.

## Patentansprüche

1. Verfahren zur Herstellung von Formgussteilen aus 0,15% bis 1,0% Eisen als metallische und andere nichtmetallische Bestandteile enthaltenden Aluminiumlegierungen als Ausgangsmaterial, wobei das Ausgangsmaterial zu einem Rohling mit feinkörnigem Gefüge, dessen Körner zu mindestens 90% freischwebend in einer Schmelze zum Wachstum gebracht und von einer Restschmelze mit einer Filmstärke von mindestens einem Micron umhüllt sind, vergossen, der Rohling vor Umbildung zum Formgussteil einer Wärmebehandlung zwischen Solidus- und Liquidustemperatur, vorzugsweise einer Temperatur nahe der Solidustemperatur zum Wachstum und zur Rundung seiner Körner unterworfen, anschliessend der angewärmte Rohling unter Anwendung von Druck verflüssigt und unter Bildung eines Formgussteiles vergossen wird.

2. Verfahren nach Anspruch 1, dadurch gekennzeichnet, das das Gussgefüge des Rohlings mit Korngrössen von 0,02 mm bis 0,3 mm, vorzugsweise von 0,03 mm bis 0,15 mm ausgebildet wird.

3. Verfahren nach einem der Ansprüche 1 oder 2, dadurch gekennzeichnet, dass die Grösse der Körner des Rohlings durch Wärmebehandlung um mindestens 20% und höchstens 70% wachsen und dabei von Restschmelze überwiegend umhüllt werden.

4. Verfahren nach einem der Ansprüche 1 bis 3, dadurch gekennzeichnet, dass die Erwärmung des Rohlings induktiv erfolgt.

5. Verfahren nach einem der Ansprüche 1 bis 4, dadurch gekennzeichnet, dass die Erwärmung des Rohlings von aussen nach innen mit steigenden Temperaturen erfolgt.

6. Verfahren nach einem der Ansprüche 1 bis 5, dadurch gekennzeichnet, dass durch Anwendung von Druck das tixotrope Fliessen des Metalles des Rohlings bewirkt wird.

7. Verfahren nach einem der Ansprüche 1 bis 6, dadurch gekennzeichnet, dass durch Anwärmen 25% bis 50% der Metallmenge des Rohlings in flüssigen Zustand, Rest fest, gebracht wird.

8. Verfahren nach einem der Ansprüche 1 bis 7, dadurch gekennzeichnet, dass die Anwendung von Druck in der Füllkammer einer Hochdruck-Kaltkammergiessmaschine vermittels eines Füllkolbens erfolgt.

## Claims

1. Method for the manufacture of shaped casting out of an aluminium alloy as base material comprising 0,15% to 1,0% iron as a metallic component and other non-metallic components, whereby the base material is cast into a blank of fine grained structure, at least 90% of the granules of which are made to grow freely floating in a melt and which granules are coated with a layer of residual melt, said layer having a thickness of at least one Micron, the blank prior to transformation into the shaped casting being subjected to a heat treatment between Solidus- and Liquidustemperature, preferable at a temperature close to the Solidustemperature to induce growth and rounding of its grains thereafter following the heated blank upon application of pressure being liquified and cast to form the shaped casting.

2. Method according to claim 1, characterized thereby that the cast structure of the blank is formed with grain sizes of 0,02 mm to 0,3 mm, preferably 0,03 mm to 0,15 mm.

3. Method according to one of the claims 1 or 2, characterized thereby that the size of the granules of the blank is increased by at least 20% and 70% at the most by way of heat treatment at the same time coating the granules with residual melt.

4. Method according to one of the claims 1 to 3, characterized thereby that heating the blank is performed by way of induction.

5. Method according to one of the claims 1 to 4, characterized thereby that the heating the blank is performed from its outside to its inside with rising temperatures.

6. Method according to one of the claims 1 to 5, characterized thereby that the tixotropic flow of the blank's metal is effected by application of pressure.

7. Method according to one of the claims 1 to 6, characterized thereby that by heating up 25% to 60% of the metal aggregate of the blank is brought into liquid state the rest being solid.

8. Method according to one of the claims 1 to 7, characterized thereby that the application of pressure is effected in the filling chamber of a high pressure cold chamber casting machine by way of a filling piston.

## Revendications

1. Procédé de fabrication de pièces moulées à partir d'alliages d'aluminium contenant 0,15 % à 1,0 % de fer sous forme de composants métalliques et d'autres composants non métalliques, ce matériau de départ étant coulé pour constituer une ébauche d'une structure à grains fins, dont les grains, au moins à 90 % en suspension, sont soumis à une croissance dans une masse fondue et enrobés à l'aide d'une coulée résiduelle avec une épaisseur de film d'au moins un micron, l'ébauche, avant d'être transformée en pièce moulée, étant soumise à un traitement thermique entre les températures solidus et liquidus, de préférence à une température proche de la température solidus, pour faire croître et arrondir ses grains, l'ébauche échauffée étant ensuite liquéfiée par l'application d'une pression et coulée pour former une pièce moulée.

2. Procédé selon la revendication 1, caractérisé en ce que la structure de coulée de l'ébauche est constituée par des granulométries de 0,02 mm à 0,3 mm, de préférence de 0,03 mm à 0,15 mm.

3. Procédé selon l'une des revendications 1 ou 2, caractérisé en ce que la grosseur des grains de l'ébauche est accrue par le traitement thermique d'au moins 20 % et de 70 % au maximum et que les grains sont en majeure partie enrobés de coulée résiduelle.

4. Procédé selon l'une des revendications 1 à 3, caractérisé en ce que l'ébauche est échauffée par induction.

5. Procédé selon l'une des revendications 1 à 4, caractérisé en ce que l'ébauche est chauffée de l'extérieur vers l'intérieur à des températures croissantes.

6. Procédé selon l'une des revendications 1 à 5, caractérisé en ce que l'écoulement thixotrope du métal de l'ébauche est provoqué par l'application d'une pression.

7. Procédé selon l'une des revendications 1 à 6, caractérisé en ce que 25 % à 50 % de la quantité métallique de l'ébauche sont liquéfiés par échauffement, le reste restant solide.

8. Procédé selon l'une des revendications 1 à 7, caractérisé en ce que l'application de pression est réalisée dans la chambre de remplissage d'une machine à couler à chambre froide haute pression à l'aide d'un piston de remplissage.
